# EUROPÄISCHE PATENTSCHRIFT

(11) **EP 1 802 781 B1**
(45) Veröffentlichungstag und Bekanntmachung des Hinweises auf die Patenterteilung: **09.12.2009**
(21) Anmeldenummer: 05801438.2
(22) Anmeldetag: 08.10.2005
(51) Int. Cl.: C22C 21/02

(54) **LEGIERUNG AUF BASIS VON ALUMINIUM SOWIE FORMTEIL AUS DIESER LEGIERUNG**
ALUMINIUM-BASED ALLOY AND MOULDED PART CONSISTING OF SAID ALLOY
ALLIAGE A BASE D'ALUMINIUM ET PIECE MOULEE FAITE DE CET ALLIAGE

(30) Priorität: 15.10.2004 DE 102004050484
(43) Veröffentlichungstag der Anmeldung: 04.07.2007
(73) Patentinhaber: PEAK WERKSTOFF GmbH, 42553 Velbert (DE)
(72) Erfinder: KRUG, Peter, 42555 Velbert (DE); KECK, Hans-Günther, 42553 Velbert (DE); COMMANDEUR, Bernhard, 42489 Wülfrath (DE); GEBAUER, Guido, 42697 Solingen (DE); DICKMANN, Thomas, 46149 Oberhausen (DE)
(74) Vertreter: Sparing, Rolf Klaus
(86) Internationale Anmeldenummer: PCT/DE2005/001802
(87) Internationale Veröffentlichungsnummer: WO 2006/042509

(56) Entgegenhaltungen:
- EP-A- 0 265 307
- EP-A- 0 366 134
- DE-A1- 2 408 276
- JP-A- 5 070 878

## Beschreibung

Die Erfindung betrifft Legierungen auf Basis von Aluminium, sowie Formteile aus solchen Legierungen.

Insbesondere im Bereich von Verbrennungsmotoren moderner Kraftfahrzeuge werden zunehmend Anforderungen an die verwendeten Werkstoffe gestellt, wobei geringes Gewicht und hohe thermische sowie mechanische Belastungen gefordert sind. Dies folgt unter anderem aufgrund höherer Verbrennungsdrücke und Verbrennungstemperaturen sowie geringerer Stegbreite zwischen den Zylindern. Bereits eingesetzte, sprühkompaktierte Leichtmetalllegierungen wie etwa AlSi25Cu4Mg werden Insbesondere bei Dieselanwendungen den aktuellen Anforderungen an Zylinderlaufbuchsen nicht mehr gerecht. Auch andere Bauteile, die nicht eingegossen werden, sondern durch mechanische Bearbeitung und/oder durch ein Warmumformverfahren hergestellt werden, genügen den gestiegenen Anforderungen im Motorenbau nicht mehr. Hierbei handelt es sich besonders um hoch beanspruchte Teile wie Kolben oder Pleuel.

JP 05 070 878 A1 beschreibt eine Legierung auf Aluminiumbasis für die Verwendung in einem Druckgussverfahren, bestehend in Gewichtsanteilen aus 20% bis 35% Silizium, 0,5% bis 5% Kupfer, 0,5% bis 2% Magnesium, 0,1 % bis 10% eines oder mehrerer der Elemente ausgewählt aus der Gruppe umfassend Nickel, Eisen und Mangan, 0,1% bis 3% Titan und/oder Zirkon sowie Rest Aluminium und unvermeidbaren Verunreinigungen. Die beschriebenen Beispiel-Legierungen weisen jeweils einen hohen Magnesiumgehalt auf, der in jeder Beispiellegierung oberhalb von 0,6% liegt. Die Legierung zeichnet sich durch hohe Festigkeit bei hohen Temperaturen und einen geringen Wärmeausdehnungskoefflzienten aus.

EP 0 366 134 A1 beschreibt eine Legierung auf Aluminiumbasis zur Verwendung in Strangpressverfahren, bestehend in Gewichtsanteilen aus 5% bis 30% Silizium, 0,5% bis 10% wenigstens eines Elements ausgewählt aus der Gruppe umfassend Eisen, Nickel, Chrom und Mangan, wobei die aus dieser Gruppe ausgewählten Elemente zusammen einen Gewichtsanteil von 20% nicht überschreiten, 0,3% bis 3% wenigstens eines Elements ausgewählt aus der Gruppe umfassend Molybdän, Zirkon, Vanadium und Titan, wobei die aus dieser Gruppe ausgewählten Elemente zusammen einen Gewichtsanteil von 5% nicht überschreiten, sowie Rest Aluminium. Magnesium ist nicht als Bestandteil vorgesehen. Die Legierung zeichnet sich durch eine hohe Festlgkelt bei hohen Temperaturen aus.

Es ist die Aufgabe der Erfindung, eine Legierung auf Basis von Aluminium anzugeben, die hohe mechanische Kennwerte, insbesondere bei hohen Temperaturen aufweist. Ferner ist es die Aufgabe der Erfindung, ein Formteil aus einer solchen Legierung anzugeben.

Diese Aufgabe wird erfingdungsgemäß mit den Legierungen gemäß Anspruch 1 gelöst,

Eine ihren Eigenschaften nach besonders bevorzugte erfindungsgemäße Legierung besteht aus 25% Silizium, 2,5% Eisen, 2,5% Kupfer, 0,5% Magnesium, 0,15% Titan, 2,5% Nickel, 0,3% Kobalt sowie als Rest Aluminium bis auf übliche Verunreinigungen.

Eine weitere Legierung besteht aus 25% Silizium, 4% Eisen, 1,5% Kupfer, 0,5% Mangan, 0,5% Magnesium, 0,3% Chrom, 0,25% Titan, 3% Nickel sowie als Rest Aluminium bis auf übliche Verunreinigungen.

Eine weitere Legierung besteht aus 25% Silizium, 2,5% Eisen, 5% Kupfer, 0,5% Titan, 2% Nickel, 0,5% Kobalt, 0,4% Zirkon sowie als Rest Aluminium bis auf übliche Verunreinigungen.

Eine weitere Legierung besteht aus 25% Silizium, 1,5% Eisen, 5% Kupfer, 0,3% Chrom, 0.25% Titan, 2% Nickel, 0,3% Kobalt, 0,4% Zirkon, 0,4% Antimon sowie als Rest Aluminium bis auf übliche Verunreinigungen.

Eine weitere Legierung besteht aus 25% Silizium, 4% Eisen, 0,5% Magnesium, 0,3% Chrom, 0,15% Titan, 3% Nickel, 0,2% Zirkon, sowie als Rest Aluminium bis auf übliche Verunreinigungen.

Eine weitere Legierung besteht aus 25% Silizium, 3,5% Eisen, 1 % Kupfer, 0,5% Magnesium, 0,3% Chrom, 0,15% Titan, 3% Nickel, 0,5% Kobalt, 0,2% Zirkon, sowie als Rest Aluminium bis auf übliche Verunreinigungen.

Eine weitere Legierung besteht aus 25% Silizium, 3,5% Elsen, 1% Kupfer, 0,5% Mangan, 0,5% Magnesium, 0,3% Chrom, 0,15% Titan, 3% Nickel, 0,2% Zirkon, sowie als Rest Aluminium bis auf übliche Verunreinigungen.

Eine weitere Legierung besteht aus 25% Silizium, 3,5% Eisen, 1% Kupfer, 0,5% Mangan, 0,3% Chrom, 0,15% Titan, 3% Nickel, 0,2% Zirkon, sowie als Rest Aluminium bis auf übliche Verunreinigungen.

Die vorgenannten erfindungsgemäßen Legierungen weisen weitere Bestandteile höchstens in Höhe von technisch bedingten und grundsätzlich nicht vermeidbaren Verunreinigungen auf.

Besonders bevorzugt sind die erfindungsgemäßen Legierungen durch eine Herstellung gekennzeichnet, bei der eine hohe Abkühlrate vorliegt. Insbesondere bevorzugt kann die Legierung mittels Sprühkompaktierung hergestellt sein, wobei bei der Methode des Sprühkompaktierens im allgemeinen eine besonders hohe Abkühlrate vorliegt. Alternativ können aber auch herkömmliche pulvermetallurgische Verfahren oder auch gießtechnische Verfahren angewendet werden. Die hohe Erstarrungsgeschwindigkeit der Legierung aufgrund der hohen Abkühlrate bevorzugt die Ausscheidung der Aluminide in einer eher globolitischen Form als In einer nadeligen Form, wie dies bei langsamen Erstarrungsgeschwindigkeiten der Fall wäre.

Dadurch wird ein festigungssteigender Beitrag zu den Legierungen geleistet, ohne dass diese verspröden.

Die Aufgabe der Erfindung wird für ein Formteil dadurch gelöst, dass das Formteil zumindest teilweise aus einer Legierung nach einem der Ansprüche 1 oder 2 besteht. Dabei kann es sich bei dem Formteil auch um ein Teil handeln, das nur teilweise aus einer erfindungsgemäßen Legierung besteht, welche beispielsweise in einem weiteren Verarbeitungsschritt durch ein anderes Material umgossen wird. Insbesondere kann es sich bei dem Formteil um einen Zylinderblock eines Kraftfahrzeuges handeln, bei dem Zylinder-Laufbuchsen aus einer erfindungsgemäßen Legierung bestehen und mit einer anderen Legierung umgossen wurden. Insbesondere vorteilhaft kann dabei das Formteil mittels Sprühkompaktieren sowie gegebenenfalls weiterer Verfahrensschritte hergestellt werden.

Weitere Vorteile und Merkmale einer erfindungsgemäßen Legierung und eines erfindungsgemäßen Formteils ergeben sich aus den nachfolgend geschilderten Ausführungsbeispielen sowie den abhängigen Ansprüchen.

Nachfolgend werden die erfindungsgemäßen Legierungen näher beschrieben.

Die mengenmäßigen Anteile der verschiedenen metallischen Komponenten der erfindungsgemäßen Legierungen L1 und L3 bis L9 ergeben sich aus nachfolgender Tabelle, wobei die Angaben über die Anteile jeweils in GewichtsProzent sind:

| | Si | Fe | Cu | Mn | Mg | Cr | Ti | Ni | Co | Zr | Sb |
|---|---|---|---|---|---|---|---|---|---|---|---|
| L1 | 25 | 2,5 | 2,5 | | 0,5 | | 0,15 | 2,5 | 0,3 | | |
| L3 | 25 | 4 | 1,5 | 0,5 | 0,5 | 0,3 | 0,25 | 3 | | | |
| L4 | 25 | 2,5 | 5 | | | | 0,5 | 2 | 0,5 | 0,4 | |
| L5 | 25 | 1,5 | 5 | | | 0,3 | 0,25 | 2 | 0,3 | 0,4 | 0,4 |
| L6 | 25 | 4 | | | 0,5 | 0,3 | 0,15 | 3 | | 0,2 | |
| L7 | 25 | 3,5 | 1 | | 0,5 | 0,3 | 0,15 | 3 | 0,5 | 0,2 | |
| L8 | 25 | 3,5 | 1 | 0,5 | 0,5 | 0,3 | 0,15 | 3 | | 0,2 | |
| L9 | 25 | 3,5 | 1 | 0,5 | | 0,3 | 0,15 | 3 | | 0,2 | |

Zu diesen Legierungen haben sich in Versuchen nachfolgend beschriebene bzw. tabellarisch aufgeführte mechanische und thermische Eigenschaften (statische Festigkelt, dynamische Festigkeit, Elastizitätsmodul und Solidustemperatur) ergeben, Das als Legierung für Laufbuchsen von Zylindern bekannte Material AlSi25Cu4Mg, auch unter dem Markennamen DISPAL®S260 bekannt, ist aus Vergleichsgründen mit aufgelistet.

### 1) Statische Festigkeit:

| | Wie gepresst bei RT geprüft | | | T6 bei RT geprüft | | | Wie gepresst bei 200°C geprüft | | | T6 bei 200°C geprüft | | |
|---|---|---|---|---|---|---|---|---|---|---|---|---|
| | Rp0.2 (MPa) | Rm (MPa) | A5 (%) | Rp0.2 (MPa) | Rm (Mpa) | A5 (%) | Rp0.2 (MPa) | Rm (MPa) | A5 (%) | Rp0.2 (MPa) | Rm (MPa) | A5 (%) |
| S260 | 199 | 285 | 1,5 | 261 | 314 | 0,8 | 157 | 214 | 3,2 | 203 | 227 | 2,1 |
| L1 | 218 | 367 | 1,6 | | | | 200 | 280 | 2,65 | | | |
| L3 | 259 | 388 | 1,09 | 492 | 503 | 0,23 | | | | | | |
| L4 | 216 | 352 | 1,2 | 400 | 430 | 0,34 | 188 | 256 | 1,9 | 185 | 256 | 2,1 |
| L5 | 199 | 334 | 1,92 | 414 | 498 | 0,73 | 146 | 192 | 7,98 | 180 | 240 | 2,48 |
| L6 | 206 | 321 | 1,03 | 233 | 326 | 0,76 | | | | 200 | 237 | 2,3 |
| L7 | 250 | 392 | 0,85 | 298 | 399 | 0,61 | 211 | 293 | 2,02 | 224 | 297 | 1,16 |
| L8 | 256 | 397 | 1,17 | 296 | 397 | 0,84 | 225 | 308 | 1,9 | 220 | 293 | 1,52 |
| L9 | 251 | 388 | 1,32 | 230 | 368 | 1,21 | 193 | 256 | 4,36 | 189 | 255 | 2,2 |

Bei der Zustandsangabe "wie gepresst" handelt es sich um Material, das einem üblichen Strangpress-Vorgang unterzogen wurde. Die Zustandsangabe "T6" entspricht gemäß Konvention (etwa Norm DIN EN 515) "lösungsgeglüht und warmausgelagert bis zur maximalen Festigkeit". Die gemessenen Materlaleigenscheften bedeuten gemäß üblicher Konvention (etwa Norm DIN EN 10002-1):
R_{p0,2}: Dehngrenze bei nichtproportionaler Dehnung, 0,2%.Dehngrenze.
Rₘ: Zugfestigkeit (aus Zugversuch).
A₅: Bruchdehnung, insgesamt bis zum Bruch auftretende bleibende Dehnung bei Verwendung kurzer Proportionalzugstäbe.

### 2) Dynamische Festigkeit

| | Zustand | Axiale Versuchsführung, R = 0,1 Versuchstemperatur 200°C Spannungsamplitude bel 5*10-6 Lastwechseln, 10% Überlebenswahrscheinlichkeit |
|---|---|---|
| | | (MPa) |
| S260 | T6 | 33,8 |
| L1 | Wie gepresst | 63,9 |
| L6 | T6 | 51,4 |
| L7 | T6 | 68,2 |
| L8 | T6 | 68,7 |

Vorliegend wurden nicht sämtliche der neun beispielhaften Legierungen dem dynamischen Festigkeitstest unterzogen.

### 3) Elastizitätsmodul

| Legierung | E-Modul bei RT (GPa) | E-Modul bei 200°C (GPa) |
|---|---|---|
| S260 | 89 | 83 |
| L1 | 102 | 95 |
| L3 | 113 | - |
| L4 | 108 | 89 |
| L5 | 105 | 72 |
| L6 | 102 | 96 |
| L7 | 105 | 99 |
| L8 | 105 | 99 |
| L9 | 102 | 99 |

Dabei stammen die Werte für L3, L4, L5 und L9 aus dem Zugversuch, die übrigen Werte stammen aus der Resonanzanregung.

### 4) Solidustemperatur

| Legierung | Solidus-Temperatur (Grad Celsius) |
|---|---|
| S260 | 505 |
| L1 | 532 |
| L3 | 535 |
| L4 | 533 |
| L5 | 531 |
| L6 | 549 |
| L7 | 532 |
| L8 | 533 |
| L9 | 532 |

Es zeigt sich, daß insbesondere die Solidustemperatur signifikant gegenüber etwa der Legierung S260 nach oben verschoben werden konnte. Die Legierung L6, welche als einzige kein Kupfer enthält, weist eine besonders hohe Solidustemperatur auf und kann bevorzugt für entsprechende Anforderungen verwendet werden.

Eingießversuche haben zudem gezeigt, daß bei sämtlichen der Legierungen ein im Vergleich zu S260 verbessertes Verzugsverhalten vorlag. Keine der Legierungen zeigte ein Durchschmelzen oder Ausbeulen der Eingießteile. Eine nachteilige Vergröberung der Si-Partikel durch die beim Eingießen stattfindende Temperaturerhöhung und/oder bei einer anschließenden Wärmebehandlung konnte wirkungsvoll verringert werden.

Eingießversuche zu den bevorzugten beispielhaften Legierungen wurden mit der Zielrichtung vorgenommen, die Legierungen für eingegossene ZylinderLaufbuchsen von Verbrennungsmotoren zu verwenden. Aufgrund der guten thermischen und mechanischen Eigenschaften sind aber auch andere Verwendungen, insbesondere im Bereich von Verbrennungsmotoren, etwa für Pleuelstangen, Kolben oder Zylinderköpfe, vorteilhaft.

## Patentansprüche

1. Legierung auf Basis von Aluminium, die zur Herstellung von Zylinderlaufbuchsen für Verbrennungsmotoren geeignet ist, **dadurch gekennzeichnet, dass** die Legierung aus der Gruppe von Legierungen L1 und L3 bis L9 ausgewählt ist, die in Gewichtsprozent bestehen aus
| | Si | Fe | Cu | Mn | Mg | Cr | Ti | Ni | Co | Zr | Sb |
|---|---|---|---|---|---|---|---|---|---|---|---|
| L1 | 25 | 2,5 | 2,5 | - | 0.5 | - | 0,15 | 2,5 | 0,3 | - | - |
| | | | | | | | | | | | |
| L3 | 25 | 4 | 1.5 | 0,5 | 0,5 | 0,3 | 0,25 | 3 | - | - | - |
| L4 | 25 | 2,5 | 5 | - | - | - | 0.5 | 2 | 0,5 | 0,4 | - |
| L5 | 25 | 1.5 | 5 | - | - | 0,3 | 0,25 | 2 | 0,3 | 0,4 | 0,4 |
| L6 | 25 | 4 | - | - | 0,5 | 0,3 | 0,15 | 3 | - | 0,2 | - |
| L7 | 25 | 3,5 | 1 | - | 0,5 | 0,3 | 0,15 | 3 | 0,5 | 0,2 | - |
| L8 | 25 | 3,5 | 1 | 0,5 | 0,5 | 0,3 | 0,15 | 3 | - | 0,2 | - |
| L9 | 25 | 3,5 | 1 | 0,5 | - | 0,3 | 0,15 | 3 | - | 0,2 | - |
sowie Rest Aluminium, wobei weitere Bestandteile höchstens als Verunreinigungen vorliegen.

2. Legierung nach Anspruch 1, **gekennzeichnet durch** Herstellen der Legierung mittels Sprühkompaktieren.

3. Formteil, bestehend aus einer Legierung nach Anspruch 1 oder 2.

4. Formteil nach Anspruch 3, **gekennzeichnet durch** Herstellung des Formteils mittels Sprühkompaktieren.

5. Verbundgussteil **dadurch gekennzeichnet, dass** das Gussteil ein als Zylinder-Laufbuchse für einen Verbrennungsmotor ausgebildetes Formteil nach Anspruch 3 oder 4 umfaßt.

6. Verbundgussteil, **dadurch gekennzeichnet, daß** das Gussteil ein als Kolben für einen Verbrennungsmotor ausgebildetes Formteil nach Anspruch 3 oder 4 umfaßt.

## Claims

1. Aluminum-based alloy, suitable for manufacturing cylinder liners of combustion engines, **characterised in that** the alloy is selected from the group of alloys L1 and L3 to L9, in percent by weight consisting of
| | Si | Fe | Cu | Mn | Mg | Cr | Ti | Ni | Co | Zr | Sb |
|---|---|---|---|---|---|---|---|---|---|---|---|
| L1 | 25 | 2.5 | 2.5 | - | 0.5 | - | 0.15 | 2.5 | 0.3 | - | - |
| | | | | | | | | | | | |
| L3 | 25 | 4 | 1.5 | 0.5 | 0.5 | 0.3 | 0.25 | 3 | - | - | - |
| L4 | 25 | 2.5 | 5 | - | - | - | 0.5 | 2 | 0.5 | 0.4 | - |
| L5 | 25 | 1.5 | 5 | - | - | 0.3 | 0.25 | 2 | 0.3 | 0.4 | 0.4 |
| L6 | 25 | 4 | - | - | 0.5 | 0.3 | 0.15 | 3 | - | 0.2 | - |
| L7 | 25 | 3.5 | 1 | - | 0.5 | 0.3 | 0.15 | 3 | 0.5 | 0.2 | - |
| L8 | 25 | 3.5 | 1 | 0.5 | 0.5 | 0.3 | 0.15 | 3 | - | 0.2 | - |
| L9 | 25 | 3.5 | 1 | 0.5 | - | 0.3 | 0.15 | 3 | - | 0.2 | - |
and remainder aluminum, wherein further constituents are present at most as impurities.

2. Alloy according to claim 1, **characterised by** producing the alloy by means of spray-compacting.

3. Shaped part consisting of an aluminum-based alloy according to claim 1 or 2.

4. Shaped part according to claim 3, **characterised by** producing the shaped part by means of spray-compacting.

5. Composite casting, **characterised in that** the casting comprises a shaped part according to claim 3 or 4, the shaped part forming a cylinder liner of an internal combustion engine.

6. Composite casting, **characterised in that** the casting comprises a shaped part according to claim 3 or 4, the shaped part comprising a piston for an internal combustion engine.

## Revendications

1. Alliage à base d'aluminium qui est approprié à la fabrication de chemises de cylindre de moteurs à explosion, **caractérisé en ce que** l'alliage est choisi dans le groupe des alliages L1 et L3 à L9 qui sont constitués, en pourcentage en poids, de
| | Si | Fe | Cu | Mn | Mg | Cr | Ti | Ni | Co | Zr | Sb |
|---|---|---|---|---|---|---|---|---|---|---|---|
| L1 | 25 | 2,5 | 2,5 | - | 0,5 | - | 0,15 | 2,5 | 0,3 | - | - |
| L3 | 25 | 4 | 1,5 | 0,5 | 0,5 | 0,3 | 0,25 | 3 | - | - | - |
| L4 | 25 | 2,5 | 5 | - | - | - | 0,5 | 2 | 0,5 | 0,4 | - |
| L5 | 25 | 1,5 | 5 | - | - | 0,3 | 0,25 | 2 | 0,3 | 0,4 | 0,4 |
| L6 | 25 | 4 | - | - | 0,5 | 0,3 | 0,15 | 3 | - | 0,2 | - |
| L7 | 25 | 3,5 | 1 | - | 0,5 | 0,3 | 0,15 | 3 | 0,5 | 0,2 | - |
| L8 | 25 | 3,5 | 1 | 0,5 | 0,5 | 0,3 | 0,15 | 3 | - | 0,2 | - |
| L9 | 25 | 3,5 | 1 | 0,5 | - | 0,3 | 0,15 | 3 | - | 0,2 | - |
ainsi que d'aluminium résiduel, d'autres composants étant présents tout au plus sous la forme d'impuretés.

2. Alliage selon la revendication 1, **caractérisé en ce que** l'alliage est fabriqué par compactage par pulvérisation.

3. Pièce moulée, constituée d'un alliage selon la revendication 1 ou la revendication 2.

4. Pièce moulée selon la revendication 3, **caractérisée en ce que** la pièce est fabriquée par compactage par pulvérisation.

5. Pièce de fonderie composite, **caractérisée en ce que** la pièce de fonderie composite comporte une pièce moulée selon la revendication 3 ou 4, conformée en chemise de cylindre de moteur à explosion.

6. Pièce de fonderie composite, 1 **caractérisée en ce que** la pièce de fonderie comporte une pièce moulée selon la revendication 3 ou 4, conformée en piston de moteur à explosion.
